# EUROPÄISCHE PATENTSCHRIFT

(11) **EP 0 089 456 B1**
(45) Veröffentlichungstag und Bekanntmachung des Hinweises auf die Patenterteilung: **28.08.1985**
(21) Anmeldenummer: 83100471.8
(22) Anmeldetag: 20.01.1983
(51) Int. Cl.: C23C 22/03

(54) **Organische Phosphateirlösung zur Phosphatierung von Metalloberflächen**
Organic solution for phosphating metal surfaces
Solution organique pour la phosphatation des surfaces métalliques

(30) Priorität: 18.03.1982 DE 3209829
(43) Veröffentlichungstag der Anmeldung: 28.09.1983
(73) Patentinhaber: HÜLS AKTIENGESELLSCHAFT, 45764 Marl (DE)
(72) Erfinder: Müller, Dieter Jürgen, Dr., D-4370 Marl (DE)

## Beschreibung

Die Erfindung betrifft homogene organische Phosphatierlösungen auf Basis niedrig siedender Halogenkohlenwasserstoffe als Basiskomponente, die außerdem noch wäßrige Phosphorsäure als phosphatierendes Agenz, einen niedrig siedenden Alkohol, wie z. B. Methanol als Lösevermittler, aromatische Nitroverbindungen als Wasserstoffakzeptoren bzw. Beschleuniger, Harnstoff und -derivate als HCI-Akzeptoren bzw. Stabilisatoren und zusätzlich einen aktivierenden Kristallkeimbildner enthalten.

Es ist bekannt, daß man Metalloberflächen, insbesondere von Eisen und unlegiertem Stahl, mittels wäßriger Phosphorsäure, die in einem Halogenkohlenwasserstoff homogen gelöst ist, phosphatieren kann, d. h. analog der konventionellen nichtschichtbildenden Fe-Phosphatierung (siehe W. Rausch, Die Phosphatierung von Metallen, Eugen G. Leuze Verlag, Saulgau (1974), Seite 103) mit einer Oberflächenschicht aus Eisenphosphaten überziehen kann.

Soll die Phosphatschicht als Korrosionsschutzschicht und/oder als anorganische Grundierschicht für eine nachfolgende Lackierung dienen, dann müssen bestimmte Anforderungen an die Eigenschaften der Schicht gestellt werden. So soll die Schichtdicke wenigstens 0,3 J.!.m betragen, außerdem soll die Schicht möglichst einheitlich, wenig wasserlöslich, fest haftend, nicht porös und mikrokristallin sein. Die Phosphatschicht soll gute Korrosionsschutzeigenschaften aufweisen und ein guter Haftgrund für nachfolgende Lackierungen sein.

Neben den notwendigen Basiskomponenten nämlich Halogenkohlenwasserstoffen, Alkoholen als Lösevermittler und wäßriger Phosphorsäure, werden eine Reihe weiterer Komponenten empfohlen, die einerseits als Stabilisatoren oder Inhibitoren auf die Phosphatierlösung einwirken sollen und andererseits als Beschleuniger oder Inhibitoren bestimmte Eigenschaften der Phosphatschichten fördern oder erzielen sollen.

So werden beispielsweise als Stabilisatoren in der US-PS 3 228 806 EINE Reihe von Chinonen, in der US-PS 3 297 495 eine Reihe von Polyhydroxyaromaten und in der US-PS 3 338 754 neben Diisobutylen auch substituierte Phenole genannt.

Teilweise wird auch von Inhibitoren gesprochen, worunter beispielsweise nach der US-PS 3 338 754 so verschiedene Stoff klassen wie Nitrobenzol, Eisessig und substituierte Alkylthioharnstoffe fallen.

Ein Teil der genannten Verbindungen wird auch unter dem Oberbegriff Beschleuniger zusammengefaßt, wie z. B. in der DE-OS2611790 Verbindungen wie Dimethylsulfoxid, Pyridin, Chinon oder Amylphenol. Diese Verbindungen sollen die Ausbildung der Phosphatschichten erheblich beschleunigen, ebenso wie nach der US-PS 3 306 785 die Anwesenheit geringer Mengen an Zinksalzen.

Nach der DE-OS 2611 789 und der DE-OS 2611 790 werden unerwünscht körnige Phosphatüberzüge durch die Anwesenheit einer aprotischen Verbindung, wie insbesondere N,N-Dimethylformalid, aber auch Dimethylsulfoxid, Acetonitril, Aceton, Tetramethylensulfon und deren Kombinationen vermieden.

Zur Verbesserung der Haftfestigkeit und Erzielung staubfreier Phosphatschichten werden in der DE-AS 1 222 351 Verbindungen vom Typ Dimethylglyoxim oder Indigo vorgeschlagen.

Zur Verbesserung der Struktur der Phosphatschichten werden nach EP-A34842 auch oberflächenaktive Substanzen mit anionischem oder amphoterem Charakter, wie z. B. Salze des Ethanolamins von Fettalkoholpolyglykolethercarbonsäuren genannt.

Alle die nach dem Stand der Technik bekannten Zusatzkomponenten in den Phosphatierlösungen haben die Aufgabe, entweder die Korrosivität und Stabilität der Phosphatierlösungen selbst oder die Bildung bzw. die Eigenschaften der Phosphatschichten günstig zu beeinflussen. Die bekannten Zusatzkomponenten mit dem letztgenannten Wirkungsfeld haben allerdings nicht zu übersehende Nachteile. Es handelt sich bei den bekannten Zusatzkomponenten durchweg um Verbindungen, die entweder als Flüssigkeiten einen vergleichsweise niedrigen Dampfdruck aufweisen oder sogar als Festkörper erst in den Phosphatierlösungen gelöst werden müssen. Sowohl die Zusatzkomponenten selbst als auch ihre Abbauprodukte reichern sich infolge des niedrigen Dampfdrucks daher in den gebrauchten Phosphatierlösungen an und stören im Laufe der Einsatzdauer die Phosphatierreaktion.

Es ist daher nach Phosphatierlösungen mit einer Zusatzkomponente gesucht worden, die diese Nachteile nicht aufweist. Einerseits soll die gewünschte Zusatzkomponente den Primärschritt, nämlich die Aktivierung der metallischen Oberfläche unmittelbar vor der Phosphatierreaktion fördernd beeinflussen und gezielt auf die Bildung der Primärkristalle einwirken, andererseits soll sie auch einen vergleichsweise hohen Dampfdruck aufweisen und insbesondere beim Gebrauch der Phosphatierlösungen keine Folgeprodukte bilden können, die sich durch Anreicherung störend bemerkbar machen.

Überraschenderweise wurde nun gefunden, daß durch homogene Phosphatierlösungen auf Basis niedrig siedender Halogenkohlenwasserstoffe, die wäßrige Phosphorsäure, Methanol oder ein überwiegend aus Methanol bestehendes Alkoholgemisch, Nitroaromaten, Harnstoffe und gegebenenfalls als Stabilisatoren, Inhibitoren oder Beschleuniger bekannte Verbindungen enthalten, diese Aufgabenstellung gelöst wird, wenn sie zusätzlich 0,01 bis 2,0 Gewichtsprozent Ameisensäureester als aktivierenden Kristallkeimbildner enthalten.

Vorzugsweise enthalten die Phosphatierlösungen den Ameisensäureester in einer Konzentration von 0,1 bis 1,0 Gewichtsprozent.

In einer weiteren bevorzugten Ausführungsform der Erfindung enthalten die Phosphatierlösungen als Ameisensäureester ausschließlich Ameisensäuremethylester.

Der Ameisensäuremethylester wird nämlich den oben geschilderten Änforderungen in hervorragender Weise gerecht. Es läßt sich zeigen, daß dieser Ester dichtere Phosphatkristallkeimbildung an der Oberfläche fördert. Man kann diesen Ester infolgedessen auch als aktivierenden Kristallkeimbildner bezeichnen.

Ein weiterer Vorteil dieses Esters sind seine physikalischen und chemischen Eigenschaften, die sich harmonisch in die Eigenschaften niedrig seidender, organischer Phosphatierlösungen einfügen, beispielsweise der Phosphatierlösungen auf Basis Dichlormethan, Methanol und wäßriger Phosphorsäure. Bei einem Siedepunkt von 31,5 °C ist sichergestellt, daß sich der Ester nicht in unerwünschter Weise in der Phosphatierlösung mit einem Siedepunkt > 35 °C anreichern kann. Die chemischen Eigenschaften stellen darüber hinaus sicher, daß sich auch keine unerwünschten hochsiedenden Folgeprodukte in der Phosphatierlösung anreichern können.

Der vergleichsweise hohe Dampfdruck dieses Esters zieht einen weiteren besonderen Vorteil nach sich. Die mit einer siedenden, Esterhaltigen Phosphatierlösung im Gleichgewicht stehende Gasphase weist nämlich stets merkliche Estergehalte auf, so daß der Ester bei einer Tauchphosphatierung bereits vor der eigentlichen Phosphatierung auf die Oberfläche der Werkstücke einwirken kann. D. h. wenn die Werkstücke in üblicher Weise zur Vorwärmung zunächst solange in der Gasphase über dem Phosphatierbad gehalten werden, bis kein Kondensat mehr abläuft, so werden die Werkstücke bereits im Vorwärmintervall der Oberflächenaktivierung durch den Ester unterworfen, ohne daß schon phosphatiert. wird. Diese zusätzliche Aktivierung in der Dampfphase kann auch bei einer Mehrfachtauchphosphatie-' rung mit Hängeintervallen in der Gasphase zwischen den Tauchvorgängen in der Flüssigphase vorteilhaft genutzt werden.

Grundsätzlich kann die aktivierende Kristallkeimbildung auch durch den ebenfalls niedrig siedenden Ameisensäureethylester mit Kp 54 °C erreicht werden. Prinzipiell sind aber auch die höheren homologen Ameisensäureester geeignet, weil diese in Methanol enthaltenden Phosphatierbädern unter dem katalytischen Einfluß der Phosphorsäure ohnehin einer Umesterung in den Methylester unterliegen. Der Einsatz des Methylesters ist allerfings bevorzugt.

Die Phosphatierlösung enthält erfindungsgemäß zwischen 0,01 % und 2 % vorzugsweise zwischen 0,1 und 1,0 %, Ameisensäureester. Geringere Gehalte als 0,01 % sind kaum wirksam, höhere Gehalte als 2 % führen zunehmend zu unerwünschtem Kristallaufbau, der durch Kristallausblühungen an der Metalloberfläche gekennzeichnet ist.

In der nachfolgenden Beschreibung der erfindungsgemäßen Phosphatierlösung werden die Gehalte der Einzelkomponenten in Gewichtsprozent angegeben. Bei der Phosphatierlösung handelt es sich um eine homogene Lösung, die aus folgenden Einzelkomponenten besteht bzw. wahlweise bestehen kann :
Als Hauptlösemittel geeignet sind niedrig siedende Halogenkohlenwasserstoffe wie : Dichlormethan, Chloroform, Trichlorfluormethan, Dichlorethan, Trichlorethylen, 1,1,1-Trichlorethan, 1,1,3-Trichlortrifluorethan und deren Gemische.

Als niedrig siedende Alkohole, welche als Lösungsvermittler eingesetzt werden können, kommen infrage : Methanol, Ethanol, isopropanol, Propanol, Butanol, sec.-Butanol, tert-Butanol, n-Pentanol, sec.-Pentanol, Hexanol, Heptanol, Octanol, 2-ethylhexanol, Nonanol, Decanol, Undecanol, Dodecanol und deren Gemische.

Als Harnstoffe sind einsetzbar : Harnstoff, Dimethylharnstoff, Diethylharnstoff und andere alkylierte Harnstoffe und deren Gemische.

Als Nitroaromaten können herangezogen werden : Nitrobenzol, Dinitrobenzol, Nitrotoluol, Dinitrotoluol, Nitroethylbenzol und deren Gemische.

Als zusätzliche Stabilisatoren lassen sich gegebenenfalls einsetzen : Chinone, Phenole, Nitrophenole und Nitromethan.

Als zusätzliche Inhibitoren kommen gegebenenfalls folgende Verbindungen infrage : Nitroharnstoffe, Thioharnstoffe, Methylthioharnstoff, Ethylthioharnstoff, Dimethylthioharnstoff, Diethylthioharnstoff und alkylierte Thioharnstoffe.

Als zusätzliche Beschleuniger können gegebenenfalls folgende Verbindungen eingesetzt werden : Pyridin und Pikrinsäure.

Das Hauptlösemittel wird i. a. zu 60 bis 85 Gewichtsprozent, vorzugsweise 70 bis 80 Gewichtsprozent, bezogen auf die gesamte Phosphatierlösung, anwesend sein, während die wäßrige Phosphorsäure in solcher Menge eingesetzt werden sollte, daß eine H₃P0₄-Konzentration von 0,1 bis 2,0 Gewichtsprozent, vorzugsweise 0,3 bis 1,0 Gewichtsprozent, bezogen auf die gesamte Phosphatierlösung, vorliegt. Die Konzentration des Wassers in der Phosphatierlösung sollte 0,5 bis 7 Gewichtsprozent, vorzugsweise 3,0 bis 6,0 Gewichtsprozent, betragen.

Als Lösevermittler dient Methanol oder eine Mischung von Alkoholen mit überwiegendem Anteil an Methanol. Die Konzentration der Methanols oder des Alkoholgemisches mit überwiegendem Methanolanteil sollte 10 bis 30 Gewichtsprozent, vorzugsweise 15 bis 25 Gewichtsprozent, bezogen auf die gesamte Phosphatierlösung, betragen. Harnstoffe sollten in einer Konzentration von 0,01 bis 1,0 Gewichtsprozent, vorzugsweise von 0,05 bis 0,5 Gewichtsprozent, bezogen auf die gesamte Phosphatierlösung, eingesetzt werden.

Nitroaromaten können in einer Konzentration von 0,01 bis 1,0 Gewichtsprozent, vorzugsweise von 0,05 bis 0,5 Gewichtsprozent, bezogen auf die gesamte Phosphatierlösung, angewandt werden. Die zusätzlichen Beschleuniger, Stabilisatoren und Inhibitoren Können jeweils in einer Konzentration von 0,01 bis 1,0 Gewichtsprozent, vorzugsweise 0,05 bis 0,5 Gewichtsprozent, bezogen auf die gesamte Phosphatierlösung, vorliegen.

Der Ameisensäureester kann in einer Konzentration von 0,01 bis 2,0 Gewichtsprozent, vorzugsweise 0,1 bis 1,0 Gewichtsprozent, bezogen auf die gesamte Phosphatierlösung, vorliegen. Als Ameisensäureester ist vorzugsweise Ameisensäuremethylester einsetzbar, aber auch der Einsatz von Ameisensäureethylester, -propylester, isopropylester, -butylester, -sec.-butylester und -tert.-butylester oder deren Gemischen ist möglich. Als höhere homologe Ameisensäureester kommen z. B. auch infrage : Ameisensäure-n-pentyl-ester, -sec.-pentylester, -n-hexylester, -sec.-hexylester, -heptylester, -n-octylester, -2-ethylhexylester, -nonylester, -decylester, -undecylester, -dodecylester. Bevorzugt enthalten die Ester 1 bis 4 Kohlenstoffatome im Alkoholteil.

Typische Rezepturen von erfindungsgemäßen Phosphatierbädern auf der Basis niedrig siedender Halogenkohlenwasserstoffe sind folgende (Prozente bedeuten stets Gewichtsprozente)
74 % CH₂Cl₂, 20 % CH₃OH, 5 % H₂O, 0,7 % H₃PO₄, 0,1 % 2,4-Dinitrotoluol, 0,1 % Harnstoff, 0,3 % HCOOCH₃
73 % CH₂Cl₂, 21 % CH₃OH, 5 % H₂O, 0,7 % H₃PO₄, 0,1 % 1,3-Dinitrobenzol, 0,1 % Harnstoff, 0,1 % HCOOCH₃
72 % CCI₃CF, 22 % CH₃0H, 4,5 % H₂0, 0,8 % H₃P0₄, 0,2 % Harnstoff, 0,1 % 1,3-Dinitrobenzol, 0,3 % HCOOCH₃
70 % CH₃CCl₃, 24,5 % C₂H₅OH, 4 % H₂O, 0,7 % H₃PO₄, 0,1 % Dimethylharnstoff, 0,1 % 2,4-Dinitrotoluol, 0,6 % HCOOCH₃
35 % CH₂Cl₂, 36 % CCl₃CF₃, 20 % CH₃OH, 4 % -iC₃H₇OH, 4,0 % H₂O, 0,6 % H₃PO₄, 0,1 % 2.4-Dinitrotoluol, 0,1 % Harnstoff, 0,2 % HCOOCH₃.

Der überraschende Effekt der erfindungsgemäßen Phosphatierlösungen soll an folgenden Beispielen verdeutlicht werden.

Als Testwerkstücke werden kohlenstoffarme, kaltgewalzte Tiefziehbleche St 1405 mit den Abmessungen 10 x 20 cm verwendet, die mit handelsüblichen Metallentfettungsbädern dampf-bzw. tauchentfettet werden. Diese Testbleche werden nach der Entfettung in trockenem Zustand gewogen und danach der Tauchphosphatierung zugeführt.

Als Phosphatiergefäß dient ein beheizbares Mantelgefäß, das etwa zur Hälfte mit Phosphatierlösung gefüllt ist und das zur Vermeidung von Verdunstungsverlusten am oberen Rand mit Kühlschlangen und mit einem Deckel mit Durchführung für eine Tauchvorrichtung versehen ist.

Die Vergleichsversuche repräsentieren den Stand der Technik, wie er mit DE-AS 2611 789 und DE-AS 2 611 790 gegeben ist.

### Beispiel 1

Die beschriebenen Stahlbleche werden zunächst in der über der siedenden Phosphatierlösung befindlichen Gasphase vorgewärmt, bis kein Kondensat mehr abläuft, und dann durch Tauchen in den in Tabelle 1 angegebenen Phosphatierlösungen phosphatiert. Als Tauchzeit sind 60 sec gewählt worden. Nach der Phosphatierung können die Bleche gegebenenfalls noch mit dem Kondensat der Gasphase abgesprüht werden, danach werden die Bleche durch die Kühlzone in die Atmosphäre gehoben, wobei diese sofort abtrocknen. Die Bleche werden nach Feststellung der Massenzunahme einer rasterelektronenmikroskopischen Untersuchung (REM) unterworfen, um die Mikrokristallinität und die gleichmäßige Verteilung der an der Metalloberfläche haftenden Kristalle zu prüfen.

Die Bleche sind außerdem Testlackierungen mit verschiedenen Lacksystemen auf Basis eines Alkydharzes (lufttrocknend), Alkydmeiaminharzes (Einbrennlack) und Epoxidharzes (2-Komponentensystem) unterworfen worden. Die trockenen Lackschichten haben eine gleichmäßige Dicke von ca. 30 µm. Die lackierten Bleche werden nach Anritzen einer Salzsprühnebelprüfung nach DIN 50 021 und DIN 53 167 unterworfen, und anschließend wird die Unterrostungsbreite bestimmt.

Die Versuchsdurchführung und die Ergebnisse gehen aus Tabelle 1 hervor.

Als Beispiele werden in den Abbildungen 1a, 1b und 1c REM-Aufnahmen gezeigt, die dokumentieren, daß durch die Anwesenheit des Ameisensäuremethylesters eine deutliche Verbesserung des mikrokristallinen Aufbaus der Phosphatschicht erreicht wird und daß die kristallite gleichmäßiger verteilt sind. Bei einem Estergehalt von 2 % bilden sich offensichtlich vereinzelt unerwünschte Kristallausblühungen an der Oberfläche.

Aus Tabelle 1 ist ersichtlich, daß die Korrosionsschutzeigenschaften der Phosphatschichten durch Anwesenheit von Ameisensäureester im Phosphatierbad ganz erheblich verbessert werden. (Die Korrosions-schutzeigenschaften wurden an ausgewählten Testblechen nach Lackierung durch Salzsprühnebelprüfung getestet.)

### Beispiel 2

In den in Tabelle 2 angegebenen Phosphatierlösungen sind entsprechend Beispiel 1 Stahlbleche nach Vorwärmen durch Tauchen mit einer Tauchzeit von 60 sec phosphatiert worden, wobei die in Tabelle 2 aufgenommenen Ergebnisse erreicht worden sind.

Auch hier zeigt sich bei Anwesenheit von Ameisensäuremethylester in der Phosphatierlösung eine deutlich verbesserte Kristallinität (REM) und ein erheblich verbesserter Korrosionsschutz der resultierenden Phosphatschicht (DIN-Slazsprühnebeltest).

### Beispiel 3

In den in Tabelle 3 angegebenen Phosphatierlösung sind entsprechend Beispiel 1 Stahlbleche nach Vorwärmen durch Tauchen mit einer Tauchzeit von 60 sec phosphatiert worden, wobei die in Tabelle 3 angegebenen Ergebnisse erreicht worden sind. Die Verbesserung der Phosphatschichtqualität durch Anwesneheit des Ameisensäuremethylesters wird auch hier deutlich sichtbar.
(Siehe Tabelle 1 Seite 6 f.)

## Patentansprüche

1. Homogene Phosphatierlösungen auf Basis niedrig siedender Halogenkohlenwasserstoffe, die wäßrige Phosphorsäure, Methanol oder ein überwiegend aus Methanol bestehendes Alkoholgemisch, Nitroaromaten, Harnstoffe und gegebenenfalls als Stabilisatoren, Inhibitoren oder Beschleuniger bekannte Verbindungen enthalten, dadurch gekennzeichnet, daß sie zusätzlich 0,01 bis 2,0 Gewichtsprozent Ameisensäureester mit 1 bis 12 Kohlenstoffatomen im Alkoholteil als aktivierenden Kristallkeimbildner enthalten.

2. Homogene Phosphatierlösung nach Anspruch 1, dadurch gekennzeichnet, daß sie den Ameisensäureester in einer Konzentration von 0,1 bis 1 Gewichtsprozent enthält.

3. Homogene Phosphatierlösungen nach den Ansprüchen 1 und 2, dadurch gekennzeichnet, daß sie Ameisensäuremethylester enthalten.

## Claims

1. A homogenous phosphatizing solution based on a lower-boiling halo hydrocarbon, which contains aqueous phosphoric acid, methanol or an alcohol mixture composed predominantly of methanol, an aromatic nitro compound, urea and optionally known compounds as stabilisers, inhibitors or accelerators, characterised in that it additionally contains 0.01 to 2.0 % by weight of a formic acid ester of 1 to 12 carbon atoms in the alcohol moiety as activator for crystal nucleus formation.

2. A homogenous phosphatizing solution according to claim 1, characterised in that it contains the formic acid ester in a concentration of 0.1 to 1 % weight.

3. A homogenous phosphatizing solution according to claim 1 or 2, characterised in that it contains methyl formate.

## Revendications

1. Solutions homogènes de phosphatation à base d'hydrocarbure halogénés à bas point d'ébullition qui contiennent de l'acide phosphorique aqueux, du méthanol ou un mélange d'alcools formé principalement de méthanol, des composés nitro-aromatiques, des urées, et éventuellement, des composés connus comme stabilisants, inhibiteurs ou accélérateurs, caractérisées par le fait qu'elles contiennent en outre de 0,01 à 2,0 % en poids d'ester d'acide formique contenant de 1 à 12 atomes de carbone dans le fragment alcoolique, comme agents de nucléation activants.

2. Solution homogène de phosphatation selon la revendication 1, caractérisée par le fait qu'elle contient l'ester d'acide formique à une concentration de 0,1 à 1 % en poids.

3. Solutions homogènes de phosphatation selon les revendications 1 et 2, caractérisées par le fait qu'elles contiennent du formiate de méthyle.
